# EUROPÄISCHE PATENTSCHRIFT

(11) **EP 0 453 783 B1**
(45) Veröffentlichungstag und Bekanntmachung des Hinweises auf die Patenterteilung: **08.02.1995**
(21) Anmeldenummer: 91104640.7
(22) Anmeldetag: 25.03.1991
(51) Int. Cl.: C10M 107/50, C10M 173/02, G10D 7/10, G10D 9/00

(54) **Schmiermittel für die Züge von Posaunen oder dgl. Musikinstrumenten**
Lubricant for the slide of trombones or similar musical instruments
Lubrifiant pour des coulisses de trombone ou des instruments de musique similaires

(30) Priorität: 23.04.1990 DE 4012915
(43) Veröffentlichungstag der Anmeldung: 30.10.1991
(73) Patentinhaber: Königs, Jürgen Ernst, D-40468 Düsseldorf (DE)
(72) Erfinder: Königs, Jürgen Ernst, D-40468 Düsseldorf (DE)
(74) Vertreter: Döring, Wolfgang, Dr.-Ing. Patentanwälte Hauck, Graalfs, Wehnert, Döring, Siemons

(56) Entgegenhaltungen:
- WO-A-81/01964
- GB-A- 2 087 914
- US-A- 2 027 340

## Beschreibung

Die vorliegende Erfindung betrifft die Verwendung eines Schmiermittels für die Züge von Posaunen oder ähnlichen Musikinstrumenten.

Um eine einwandfreie Gleitbewegung der Posaunenzüge zu erreichen, müssen diese geschmiert werden. Für diesen Zweck hat man bisher Fettpräparate, beispielsweise auf Vaseline-Basis, verwendet. Diese Schmiermittel haben jedoch eine Reihe von Nachteilen. So ist die Gefahr groß, daß sich am Zug Fettnester bilden, die ein einwandfreies Laufen des Zuges behindern. Darüberhinaus bleibt die Schmierfähigkeit nur über einen relaiv kurzen Zeitraum erhalten, so daß der sich bildende Schmierfilm häufig erneuert werden muß. Schließlich besteht die Gefahr, daß ein derartiger Schmierfilm bei Nichtgebrauch der Posaune relativ rasch härtet, so daß aufwendige Reinigungsarbeiten in relativ kurzen Zeitspannen erforderlich sind.

Aus der GB-A-2 087 914 ist ein Schmiermittel für die Innenform bei der Reifenherstellung bekannt, das aus einem Gemisch aus einem Polydimethylsiloxan, einem Silan und einem grenzflächenaktiven Stoff besteht, wobei das Gemisch wahlweise ein Metallsalz einer organischen Säure enthalten kann. Mit einem derartigen Schmiermittel soll eine besonders gute Schmierung zwischen der Innenfläche des herzustellenden Reifens und der Innenform erreicht werden. Es wird angenommen, daß das Metallsalz der organischen Säure eine gewisse katalytische Wirkung entfaltet, wobei jedoch auch ohne diesen Zusatz gute Schmiermitteleigenschaften erreicht werden.

Aus der US-A-2 027 340 ist ein halbfestes Schmiermittel für die Züge von Posaunen bekannt.

Der Erfindung liegt die Aufgabe zugrunde, ein Schmiermittel anzugeben, das für die Schmierung von Zügen von Posaunen oder ähnlichen Musikinstrumenten geeignet ist.

Diese Aufgabe wird erfindungsgemäß durch die Verwendung eines Schmiermittels gelöst, das aus den zwei Komponenten (a) Siliconöl und (b) wäßrige Seifenlösung besteht, die in dieser Reihenfolge auf die Züge von Posaunen oder ähnlichen Musikinstrumenten aufgebracht werden.

Das Zweikomponentensystem führt, wenn es in der angegebenen Reihenfolge aufgebracht wird, d.h. zuerst das Siliconöl und danach die wässrige Seifenlösung, auf dem gebildeten Ölfilm zu einem festen Schmierfilm, dessen Gleitwirkung besonders lang erhalten bleibt und diesbezüglich dem eingangs erwähnten Stand der Technik überlegen ist. Darüberhinaus neigt das Mittel im aufgebrachten Zustand nicht zur Nesterbildung, d.h. es entstehen keine örtlichen Ansammlungen des Mittels, die eine mögliche Bremsung des zugehörigen Zuges herbeiführen können. Das Schmiermittel härtet auch nicht so schnell wie entsprechende Präparate auf Fett-Basis.

Das Schmiermittel wird insbesondere in der folgenden Weise verwendet:
Vor dem Aufbringen des Mittels wird der entsprechende Posauneninnenzug von altem Fett befreit, und der Außenzug wird ebenfalls sorgfältig gereinigt. Danach wird das Siliconöl auf die Schuhe des Innenzuges aufgetragen. Das Siliconöl wird dann gleichmäßig verteilt, beispielsweise durch Aufziehen des Außenzuges und gründliches Hin- und Herbewegen desselben.

Es wird dann die wässrige Seifenlösung auf den Siliconölfilm aufgebracht, am besten so, daß sie auf das obere Ende des Zuges gegeben wird und von diesem auf dem Siliconölfilm herunterläuft. Es folgt eine gründliche Verteilung der Seifenlösung, beispielsweise ebenfalls durch Zugbewegungen.

Besonders gute Ergebnisse werden erzielt, wenn das Siliconöl und die Seifenlösung im Verhältnis 1 : 10 - 20 aufgebracht werden. So wird beispielsweise ein Tropfen Siliconöl als Basis auf den Innenzug aufgebracht und auf diesem gleichmäßig verteilt wonach eine etwa 10 - 20 Tropfen entsprechende Menge der wässrigen Seifenlösung auf den Siliconölfilm aufgebracht und auf diesem ebenfalls gleichmäßig verteilt wird.

Neben den vorstehend aufgezeigten Vorteilen, die durch die erfindungsgemäße Verwendung erzielbar sind, wie beispielsweise besonders langer Erhalt der Schmierfähigkeit, kein schneller Verlust des Schmiermittels, keine Nesterbildung und damit Bremsung des Zuges, tritt bei der Verwendung nach der Erfindung auch eine besonders gute korrosionsverhindernde Wirkung auf.

Es wird vorzugsweise ein Siliconöl verwendet, das eine Viskosität von 3 - 20 mm² s⁻¹ bei 25° C aufweist. Bei dem mit besonders guten Ergebnissen verwendeten Siliconöl handelt es sich um ein linearpolymeres Dimethylsiloxan. Ein solches Siliconöl ist im Handel unter der Bezeichnung Baysilone-Öl M erhältlich und wird von der Firma Bayer AG, Leverkusen produziert.

Die wässrige Seifenlösung enthält zweckmäßigerweise gelöste Feinseife. Diese Seifen zeichnen sich durch einen hohen Gehalt an reinsten Fetten (Preßtalg, Olivenöl u. dgl .) aus. Sie sind für den erfindungsgemäßen Einsatzzweck besser geeignet als feste Seifen (Kernseifen), die einen geringeren Fettgehalt besitzen. Die Art der verwendeten Feinseife ist nicht kritisch; es können handelsübliche Seifen verwendet werden.

Was die Konzentration der wässrigen Seifenlösung anbetrifft, so hat sich gezeigt, daß mit einer Konzentration von 125 g Seife pro 6 - 7 l Wasser besonders gute Ergebnisse erzielt werden.

In Weiterbildung der Erfindung wird ein Schmiermittel verwendet, das als dritte Komponente Wasser enthält, das nach der ersten und zweiten Komponente als Sprühnebel auf den Zug aufgebracht wird. Das aufgebrachte Wasser wirkt hierbei als Gleitverstärker. Die entsprechende, aufzubringende Wassermenge ist in Abhängigkeit von den jeweiligen Verhältnissen individuell zu bestimmen. Bei Bedarf ist ein entsprechender Sprühvorgang zu wiederholen.

Es versteht sich, daß sich jeder Posaunenzug konstruktions- und gebrauchsbedingt anders verhält. Insofern muß die optimale Dosierung des Schmiermittels (einschließlich der Dosierung der Einzelkomponeten) für den jeweiligen Zug individuell ermittelt werden. Die vorstehend angegebenen Vehältniswerte können daher nur den äußeren Rahmen für den Einsatz des Mittels abstecken.

Die Erfindung wird nachfolgend anhand eines Ausführungsbeispiels im einzelnen erläutert.

Zuerst wurde ein Innenzug einer Posaune mit einem herkömmlichen Vaseline-Präparat behandelt. Vor dem Aufbringen des Präparates wurde der Innenzug mit einem Papiertaschentuch und Feuerzeugbenzin von altem Fett befreit. Der Außenzug wurde mit einer Reinigungsstange, die mit Verbandmull umwickelt war, sorgfältig gereinigt.

Auf die Schuhe des Innenzuges wurde dann eine solche Menge Vaseline aufgebracht, daß nach dem Aufziehen des Außenzuges und dem gründlichen Hin- und Herbewegen desselben der Innenzug mit einem gleichmäßigen Vaseline-Film bedeckt war.

Die auf diese Weise geschmierte Posaune wurde dann einem zweistündigen Gebrauch ausgesetzt. Danach wurde eine Auswertung vorgenommen. Es wurde festgestellt, daß die Vaseline nahezu vollständig verbraucht worden war, d.h. es war kein gleichmäßiger Gleitfilm mehr vorhanden. Darüberhinaus hatten sich Fettnester gebildet, so daß sich ein "Hängen" des Zuges einstellte.

Die gleiche Posaune wurde dann einem Reinigungsvorgang unterzogen, wobei der entsprechende Innenzug in der vorstehend beschriebenen Weise von Fett befreit und der dazugehörige Außenzug wie vorstehend beschrieben gereinigt wurde. Dann wurde ein Tropfen Siliconöl (Dimethylsiloxan mit einer Viskosität von 10 mm² s⁻¹ (bei 25°C) (Baysilone-Öl M 10) auf die Schuhe des Innenzuges aufgetragen. Der Außenzug wurde aufgezogen und gründlich hin- und herbewegt.

Dann wurden 10 Tropfen einer wässrigen Seifenlösung (125 g handelsübliche Feinseife pro 6 l Wasser) auf den Innenzug aufgetragen, und zwar derart, daß sie von oben nach unten am Innenzug ca. 10 cm auf dem aufgebrachten Siliconölfilm herunterlief. Dann wurde die Seifenlösung durch Zugbewegungen gründlich verteilt.

Schließlich wurde mit einer Sprühflasche Wasser aufgesprüht, um einen gleitverstärkenden Effekt zu erreichen.

Bei der Auswertung ergab sich, daß der Gleitfilm nach 2 h Gebrauch der Posaune noch gut erhalten war. Es hatten sich keine Nester gebildet. Die Posaune konnte weitere 2 h in Gebrauch genommen werden, ohne daß sich Behinderungen der Gleitbewegung einstellten. Die Lebensdauer des Schmierfilmes betrug hierbei etwa 4 h, d.h. etwa doppelt so lang wie der Film des herkömmlichen Vaseline-Präparates.

## Patentansprüche

1. Verwendung eines Schmiermittels, das aus den zwei Komponenten
(a) Siliconöl und
(b) wäßrige Seifenlösung
besteht, die in der angegebenen Reihenfolge aufgebracht werden, für die Züge von Posaunen oder ähnlichen Musikinstrumenten.

2. Verwendung nach Anspruch 1, wobei das Siliconöl und die Seifenlösung im Verhältnis 1 : 10-20 aufgebracht werden.

3. Verwendung nach Anspruch 1 oder 2, wobei es sich bei dem Siliconöl um ein linearpolymeres Dimethylsiloxan handelt.

4. Verwendung nach einem der vorangehenden Ansprüche, wobei das Siliconöl eine Viskosität von 3-20 mm² s⁻¹ bei 25°C besitzt.

5. Verwendung nach einem der vorangehenden Ansprüche, wobei die wäßrige Seifenlösung gelöste Feinseife enthält.

6. Verwendung nach einem der vorangehenden Ansprüche, wobei die wäßrige Seifenlösung eine Konzentration von 125 g Seife pro 6-7 l Wasser besitzt.

7. Verwendung nach einem der vorangehenden Ansprüche, wobei das Schmiermittel als dritte Komponente Wasser enthält, das nach der ersten und zweiten Komponente als Sprühnebel auf den Zug aufgebracht wird.

## Claims

1. The use of a lubricant consisting of the two components
(a) silicone oil
(b) aqueous soap solution,
which are applied in the indicated order, for the slides of trombones or similar musical instruments.

2. The use according to claim 1, wherein the silicone oil and the soap solution are applied at a ratio of 1 : 10-20.

3. The use according to claim 1 or 2, wherein the silicone oil is a linear polymeric dimethylsiloxane.

4. The use according to one of the preceding claims, wherein the silicone oil has a viscosity of 3-20 mm² s⁻¹ at 25°C.

5. The use according to one of the preceding claims, wherein the aqueous soap solution contains solved fine soap.

6. The use according to one of the preceding claims, wherein the aqueous soap solution has a concentration of 125 g soap per 6-7 l water.

7. The use according to one of the preceding claims, wherein the lubricant contains water as third component, which is applied as spray onto the slide after the first and second component.

## Revendications

1. Utilisation d'un lubrifiant qui se compose de deux composants, à savoir
(a) une huile de silicone et
(b) une solution aqueuse de savon,
que l'on applique dans l'ordre indiqué, pour les coulisses de trombones ou d'instruments de musique analogues.

2. Utilisation suivant la revendication 1, caractérisée en ce que l'huile de silicone et la solution de savon s'appliquent dans le rapport de 1:10-20.

3. Utilisation suivant la revendication 1 ou 2, caractérisée en ce que l'huile de silicone est un diméthylsiloxanne polymérique linéaire.

4. Utilisation suivant l'une quelconque des revendications précédentes, caractérisée en ce que l'huile de silicone possède une viscosité de 3-20 mm² s⁻¹ à 25°C.

5. Utilisation suivant l'une quelconque des revendications précédentes, caractérisée en ce que la solution aqueuse de savon contient du savon fin dissous.

6. Utilisation suivant l'une quelconque des revendications précédentes, caractérisée en ce que la solution aqueuse de savon possède une concentration de 125 g de savon par 6 à 7 litres d'eau.

7. Utilisation suivant l'une quelconque des revendications précédentes, caractérisée en ce que le lubrifiant contient de l'eau à titre de troisième composant, que l'on applique après le premier et le second composant sous forme de brouillard de pulvérisation sur la coulisse.
